# EUROPÄISCHE PATENTSCHRIFT

(11) **EP 0 410 979 B1**
(45) Veröffentlichungstag und Bekanntmachung des Hinweises auf die Patenterteilung: **02.03.1994**
(21) Anmeldenummer: 89903692.5
(22) Anmeldetag: 23.03.1989
(51) Int. Cl.: C22C 19/05, C22F 1/10

(54) **AUSHÄRTBARE NICKELLEGIERUNG**
HARDENABLE NICKEL ALLOY
ALLIAGE AU NICKEL DURCISSABLE PAR PRECIPITATION

(30) Priorität: 26.03.1988 DE 3810336
(43) Veröffentlichungstag der Anmeldung: 06.02.1991
(73) Patentinhaber: Krupp VDM GmbH, 58791 Werdohl (DE); OTIS ENGINEERING CORPORATION, Dallas Texas 75381-9052 (US)
(72) Erfinder: HEUBNER, Ulrich, D-5980 Werdohl (DE); KÖHLER, Michael, D-5860 Iserlohn (DE); CHITWOOD, Gregory, B., Dallas, TX 75287 (US); BRYANT, Jon, R., Houston, TX 77069 (US)
(74) Vertreter: Cohausz & Florack Patentanwälte
(86) Internationale Anmeldenummer: DE8900188
(87) Internationale Veröffentlichungsnummer: WO8909292

(56) Entgegenhaltungen:
- EP-A- 0 052 941
- EP-A- 0 132 055
- EP-A- 0 184 136
- BE-A- 546 036
- GB-A- 531 466
- US-A- 2 777 766
- PATENT ABSTRACTS OF JAPAN, Band 7, Nr. 56 (C-155)(1201), 8. März 1983; & JP-A-57 207143 (Sumitomo Kinzoku Kogyo K.K.) 18. Dezember 1982

## Beschreibung

Die Erfindung bezieht sich auf die Verwendung einer aushärtbaren Nickellegierung mit einer 0,2 %-Dehngrenze von mindestens 500 N/mm² und unter Sauergas-Bedingungen sehr guter Korrosionsbeständigkeit und auf ein Verfahren zur Herstellung solcher Bauteile.

Sehr gute Korrosionsbeständigkeit bedeutet, daß die Legierung und daraus hergestellte Teile bei Temperaturen zwischen Raumtemperatur und 350 _{°} C und Drücken zwischen 10 und 100 bar Lösungen ausgesetzt werden können, die C0₂, H₂S, Chloride und freien Schwefel enthalten.

Solche Bedingungen sind typisch für die Erdöl- und Erdgas-Suche und -Förderung. Zur Herstellung von Bauteilen, die diesen Bedingungen genügen, sind bisher hoch mit Chrom und Molybdän legierte Nickelbasiswerkstoffe verwendet worden, obwohl deren 0,2 %-Dehngrenze nur bei 310 bis 345 N/mm² liegt. Durch Kaltumformen kann deren Festigkeit erhöht werden, wobei aber gleichzeitig eine Verringerung der Duktilität toleriert werden muß. Außerdem ist eine Kaltverfestigung bei größeren Querschnitten im allgemeinen nicht mehr anwendbar, so daß in solchen Fällen auf aushärtbare Werkstoffe zurückgegriffen werden muß. Werkstoffe, bei denen durch Aushärten höhere Festigkeiten erzielt werden können, besitzen unter sehr aggressiven Sauergas-Bedingungen aber keine ausreichende Korrosionsbeständigkeit, oder sie enthalten Niob als wesentliches zur Aushärtung erforderliches Legierungselement.

Beispielsweise wurde von J.A. Harris, T.F. Lemke, D.F. Smith und R.H. Moeller ein aushärtbarer Nickelbasiswerkstoff mit (Gew.-%) 42 Nickel, 21 Chrom, 3 Molybdän, 2,2 Kupfer, 2,1 Titan, 0,3 Aluminium, 0,02 Kohlenstoff, Rest Eisen vorgestellt (The Development of a Corrosion Resistant Alloy for Sour Gas Service, CORROSION 84, Paper No.216, National Association of Corrosion Engineers, Houston, Texas, 1984), der unter Sauergas-Bedingungen beständig sein soll. Die mitgeteilten Ergebnisse zeigen jedoch, daß unter extremen Korrosionsbedingungen, wie sie in größeren Tiefen herrschen können, der vorgestellte Werkstoff durch Spannungsrißkorrosion zerstört wird.

Ein anderer Legierungsvorschlag ist mit der European Patent Specification 0 066 361 vorgestellt worden. Dieser Legierungsvorschlag mit (Gew.%) 45 bis 55 Nickel, 15 bis 22 Chrom, 6 bis 9 Molybdän, 2,5 bis 5,5 Niob, 1 bis 2 Titan, bis zu 1 Aluminium, bis zu 0,35 Kohlenstoff und 10 bis 28 Eisen sowie weiteren Begleitelementen enthält Niob als eine für die Aushärtung wesentliche Legierungskomponente. Niobhaltige Legierungen sind für eine großtechnische Herstellung und Verarbeitung aber weitaus weniger gut geeignet als niobfreie, da niobhaltige Schrotte und Fabrikationsabfälle zum Wiedereinschmelzen einen Vakuuminduktionsofen erforderlich machen, wenn beträchtliche Verluste dieses teuren Legierungselements durch Abbrand vermieden werden sollen. Außerdem schränken höhere Niobgehalte, wie sie hier vorgeschlagen sind, die Warmformgebungsmöglichkeiten sehr deutlich ein. Solche Nachteile treffen auch zu auf die von R.B. Frank und T.A. DeBold vorgestellte Legierung mit (Gew.%) 59 bis 63 Nickel, 19 bis 22 Chrom, 7 bis 9,5 Molybdän, 2,75 bis 4 Niob, 1 bis 1,6 Titan, max. 0,35 Aluminium, max. 0,03 Kohlenstoff, Rest Eisen (Properties of an Age-Hardenable, Corrosion-Resistant, Nickel-Base Alloy, CORROSION 88, Paper No.75, National Association of Corrosion Engineers, Houston, Texas, 1988). Von dieser Legierung ist darüber hinaus infolge ihres hohen Nickelgehaltes, eine ausgeprägte Neigung zur Wasserstoffversprödung unter Sauergasbedingungen im Temperaturbereich unter etwa 100_{°}C zu erwarten, und in dieser Hinsicht demgemäß eine eingeschränkte Verwendungsfähigkeit.

Die aus der GB-A-531466 bekannte Stahllegierung mit 25 bis 50 % Nickel, wobei Nickel ganz oder teilweise durch Kobalt ersetzt sein kann, 15 bis 30 % Chrom, 2,5 bis 5 % Molybdän, bis 2 % Kupfer, bis 2 % Mangan, bis 2 % Silizium, bis 0,3 % Kohlenstoff, bis 2 % Aluminium, bis 2 % Vanadium, bis 1 % Uran, 0,1 bis 1,5 % Titan, Rest Eisen ist in ihrer Zusammensetzung so ausgelegt, daß gute Warmfestigkeitseigenschaften erreicht werden und eine ausreichende Beständigkeit gegen Lochfraßkorrosion gegeben ist.

Es besteht somit die Aufgabe, einen aushärtbaren Werkstoff vorzuschlagen, der allen genannten Bedingungen entspricht, d.h., der die geforderten Festigkeitswerte besitzt, unter sehr aggressiven Sauergas- Bedingungen eine ausreichende Korrosionsbeständigkeit aufweist und der kein Niob zur Aushärtung benötigt.

Zur Lösung diesr Aufgabe wird die Verwendung einer aushärtbaren Nickellegierung vorgeschlagen, die gekennzeichnet ist durch
43 bis 51 % Nickel
19 bis 24 % Chrom
5 bis 7,5 % Molybdän
0,4 bis 2,5 % Kupfer
bis 1 % Mangan
bis 0,5 % Silizium
bis 0,02 % Kohlenstoff
bis 2 % Kobalt
0,3 bis 1,8 % Aluminium
0,9 bis 2,2 % Titan
   Rest Eisen, einschl. unvermeidbarer,
   herstellungsbedingter Verunreinigungen

Die erfindungsgemäße Nickellegierung ist geeignet als Werkstoff zur Herstellung von Bauteilen, die eine 0,2 %-Dehngrenze von mindestens 500 N/mm², eine Gleichmaßdehnung A₅ von mindestens 20 %, eine Brucheinschnürung von mindestens 25 % und bei Raumtemperatur eine Kerbschlagarbeit von mindestens 54 J entsprechend mindestens 40 ft Ibs an ISO-V-Proben aufweisen müssen.

Eine eingeschränkte Zusammensetzung, die sich durch besonders gute Verarbeitungseigenschaften auszeichnet, ist gekennzeichnet durch
46 bis 51 % Nickel,
20 bis 23,5 % Chrom,
5 bis 7 % Molybdän,
1,5 bis 2,2 % Kupfer,
bis 0,8 % Mangan,
bis 0,1 % Silizium,
bis 0,015% Kohlenstoff,
bis 2 % Kobalt
0,4 bis 0,9 % Aluminium,
1,5 bis 2,1 % Titan,
   Rest Eisen, einschließlich unvermeidbarer,
   herstellungsbedingter Verunreinigungen.

Diese kann verwendet werden, wenn eine 0,2 %-Dehngrenze von mindestens 750 N/mm² gefordert wird, sowie eine Gleichmaßdehnung A₅ von mindestens 20 %, eine Brucheinschnürung von mindestens 25 % und bei Raumtemperatur eine Kerbschlagarbeit von mindestens 54 J entsprechend mindestens 40 ft Ibs an ISO-V-Proben.

Die Nickellegierung ist insbesondere geeignet als Werkstoff zur Herstellung von Bauteilen, die unter sehr aggressiven Sauergas-Bedingungen eingesetzt werden sollen.

Bei der Herstellung von Bauteilen, die eine ausreichende Korrosionsbeständigkeit unter sehr aggressiven Sauergas-Bedingungen und eine 0,2 %-Dehngrenze von mindestens 500 N/mm² aufweisen müssen, geht man zweckmäßigerweise so vor, daß aus einer Legierung mit
43 bis 51 % Nickel
19 bis 24 % Chrom
5 bis 7,5 % Molybdän
0,4 bis 2,5 % Kupfer
bis 1 % Mangan
bis 0,5 % Silizium
bis 0,02 % Kohlenstoff
bis 2 % Kobalt
0,3 bis 1,8 % Aluminium
0,9 bis 2,2 % Titan
   Rest Eisen, einschl. unvermeidbarer,
   herstellungsbedingter Verunreinigungen

Gußblöcke gefertigt, die Gußblöcke bei 1220° C homogenisiert und danach oberhalb von 1000 °C warmverformt und die erhaltenen Teile in Wasser abgeschreckt, sowie die warmgeformten und abgeschreckten Teile 4 bis 16 Stunden bei 650 bis 750 °C ausgehärtet und danach einer Luftabkühlung unterworfen werden.

Für Gußblöcke, die besonders gute Verarbeitungseigenschaften besitzen sollen, wird vorzugsweise die folgende Legierung mit
46 bis 51 % Nickel,
20 bis 23,5 % Chrom,
5 bis 7 % Molybdän,
1,5 bis 2,2 % Kupfer,
bis 0,8 % Mangan,
bis 0,1 % Silizium,
bis 0,015% Kohlenstoff,
bis 2 % Kobalt
0,4 bis 0,9 % Aluminium,
1,5 bis 2,1 % Titan,
   Rest Eisen, einschließlich unvermeidbarer,
   herstellungsbedingter Verunreinigungen verwendet.

Neben der erwähnten einstufigen Wärmbehandlung lassen sich durch zusätzliche Aushärtungsschritte die mechanisch-technologischen Eigenschaften weiter verbessern. In diesem Fall werden die warmgeformten und abgeschreckten Teile zunächst 4 bis 10 Stunden bei 700 °C bis 750 °C geglüht, danach im Ofen mit 5 bis 25 °C pro Stunde um 150 °C kontrolliert abgekühlt und anschließend an Luft abgelegt. Alternativ können die Bauteile auch 30 min zwischen 730 °C bis 750 °C gehalten, danach im Ofen mit 5 bis 25 °C pro Stunde auf 700 °C und anschließend mit 2 bis 15 °C pro Stunde auf 580 °C kontrolliert abgekühlt werden. Zuletzt werden die Bauteile an Luft abgelegt.

Nach einer weiteren Abwandlung des Herstellungsverfahrens ist vorgesehen, daß die warmgeformten Teile vor dem Abschrecken in Wasser einer Lösungsglühung bei 1150 bis 1190_{°}C unterworfen werden. Schließlich kann man die warmgeformten, lösungsgeglühten und in Wasser abgeschreckten Teile auch 4 bis 10 Stunden bei 700 bis 750 °C halten, danach im Ofen mit 5 bis 25 °C pro Stunde um 150°C und schließlich weiter an Luft abkühlen.

Weitere Einzelheiten und Vorteile des Erfindungsgedankens werden anhand der nachfolgenden Versuchsergebnisse näher erläutert.

In Tabelle 1 ist die chemische Zusammensetzung von 7 Legierungen angegeben, die - nach unterschiedlicher Wärmebehandlung - auf ihre mechanischen Eigenschaften bei Raumtemperatur (RT) und bei 260 °C untersucht worden sind. Die Ergebnisse sind in den Tabellen 2 bis 7 zusammengestellt.

Aus etwa 45 Kg schweren Gußblöcken wurden nach dem Lösungsglühen bei 1220°C Stangen mit einem Durchmesser von etwa 18 mm warmgeschmiedet und zwar bei Temperaturen oberhalb 1000°C. Danach wurden die Stangen entweder direkt in Wasser abgeschreckt oder nochmals lösungsgeglüht und dann in Wasser abgeschreckt. Anschließend wurden die so vorbereiteten Proben einer ein- bis dreistufigen Aushärtungsbehandlung unterworfen. In der ersten Stufe wurden Glühtemperaturen von 730 oder 750 °C und Glühzeiten von 8, 4 oder 0,5 Stunden angewandt. Beim zweistufigen Verfahren schloß sich hieran eine gesteuerte Abkühlung mit 15°C/h auf 600 oder 580 °C an, während beim dreistufigen Verfahren zunächst eine gesteuerte Abkühlung mit 5°C/h auf 700 °C und dann eine weitere gesteuerte Abkühlung mit 15°C/h auf 580 °C vorgenommen wurde, bevor die Proben der unbeeinflußten weiteren Abkühlung an Luft ausgesetzt wurden.

Die Ergebnisse zeigen, daß die geforderten Mindestwerte der mechanischen Eigenschaften in allen Fällen erreicht und zum Teil erheblich übertroffen wurden. Ferner ist aus den Ergebnissen insgesamt zu ersehen, daß mit den verschiedenen Varianten der Wärmebehandlung unterschiedliche Werte der mechanischen Eigenschaften erreicht werden können, was für die Einstellung auf spezielle Anforderungsprofile vorteilhaft sein kann. Zugunsten höherer Bruchdehnungswerte kann man beispielsweise auf maximale Festigkeitswerte verzichten und umgekehrt. Abgesehen von dieser allgemeinen Tendenz, erkennt man aber auch, daß die höchsten Festigkeitswerte erreicht werden, wenn die warmgeformten Teile nicht noch einmal lösungsgeglüht, sondern direkt in Wasser abgeschreckt werden und daß die maximal erreichbare Festigkeit vom Summengehalt Aluminium plus Titan abhängig ist.

Die Aluminium- und Titangehalte können aber nicht beliebig erhöht werden, weil dann nachteilige Ausscheidungsphasen auftreten, die selbst bei aufwendiger Wärmebehandlung nicht zu vermeiden bzw. zu kompensieren sind. Andererseits ist das im Rahmen der erfindungsgemäßen Zusammensetzung wegen der zahlreichen Alternativen bei der Wärmebehandlung immer möglich, jeweils optimale Festigkeitswerte zu erreichen, ohne nachteilige Gefügestrukturen in Kauf nehmen zu müssen. So wird die aufwendigere dreistufige Aushärtungsbehandlung beispielsweise dann angezeigt sein, wenn es darum geht, ein Absinken der Kerbschlagzähigkeit bei der Einstellung möglichst hoher Festigkeitswerte zu vermeiden.

Zur Überprüfung der Spannungsrißkorrosionsbeständigkeit wurden Dreipunkt-Biegeproben im Autoklaven zwei verschiedenen Korrosionsmedien ausgesetzt. Je nach vorausgegangener Wärmebehandlung wurden die Proben mit unterschiedlichen Prüfspannungen belastet, wobei als Bezugsgröße die Werte 100 % Rpₒ,₂ sowie 120 % Rpₒ,₂ gewählt worden sind. Die Prüftemperaturen betrugen 232 ° C und 260 ° C.

Die Lösungen A und B, mit denen die Sauergas-Bedingungen simuliert werden, enthielten:
Lösung A: 25 % NaCI, 10 bar H₂S und 50 bar C0₂
Lösung B: 25 % NaCI, 0,5 % Essigsäure, 1 g/I Schwefel und 12 bar H₂S.

Die Ergebnisse dieser Korrosionsuntersuchungen mit Angabe der Prüfbedingungen sind in den Tabellen 8 bis 13 zusammengefaßt.

Man erkennt, daß nach einem Prüfzyklus, der zwischen 23 bis 26 Tagen lag, keine der Proben einen Bruch zeigt oder einen Angriff, der auf Spannungsrißkorrosion hinweist.

Die erfindungsgemäße Legierung zeigt demnach in neuartiger Weise eine mit aushärtbaren Werkstoffen bisher nicht erreichte Kombination hoher Festigkeit bei zugleich ausgezeichneter Beständigkeit in sehr aggressiven Sauergas-Medien.

## Patentansprüche

1. Verwendung einer aushärtbaren Nickellegierung mit (in Masse-%)
43 bis 51 % Nickel
19 bis 24 % Chrom
5 bis 7,5 % Molybdän
0,4 bis 2,5 % Kupfer
bis 1 % Mangan
bis 0,5 % Silizium
bis 0,02 % Kohlenstoff
bis 2 % Kobalt
0,3 bis 1,8 % Aluminium
0,9 bis 2,2 % Titan
Rest Eisen, einschl. unvermeidbarer, herstellungsbedingter Verunreinigungen
als Werkstoff zur Herstellung von Bauteilen für den Einsatz unter Sauergas-Bedingungen und mit einer 0,2 %-Dehngrenze von mindestens 500 N/mm².

2. Verwendung der Nickellegierung nach Anspruch 1 als Werkstoff zur Herstellung von Bauteilen, die eine 0,2 %-Dehngrenze von mindestens 500 N/mm², eine Gleichmaßdehnung A₅ von mindestens 20 %, eine Brucheinschnürung von mindestens 25 % und bei Raumtemperatur eine Kerbschlagarbeit von mindestens 54 J (ISO-V-Probe) aufweisen müssen.

3. Nickellegierung nach Anspruch 1, gekennzeichnet durch
46 bis 51 % Nickel,
20 bis 23,5 % Chrom,
5 bis 7 % Molybdän,
1,5 bis 2,2 % Kupfer,
bis 0,8 % Mangan,
bis 0,1 % Silizium,
bis 0,015% Kohlenstoff,
bis 2 % Kobalt
0,4 bis 0,9 % Aluminium,
1,5 bis 2,1 % Titan,
Rest Eisen, einschließlich unvermeidbarer, herstellungsbedingter Verunreinigungen.

4. Verwendung der Nickellegierung nach Anspruch 3 für Bauteile, die eine 0,2 %-Dehngrenze von mindestens 750 N/mm², eine Gleichmaßdehnung von A₅ von mindestens 20 %, eine Brucheinschnürung von mindestens 25 % und bei Raumtemperatur eine Kerbschlagarbeit von mindestens 54 J (ISO-V-Probe) aufweisen müssen.

5. Verfahren zur Herstellung von Bauteilen, die unter Sauergas-Bedingungen eine sehr gute Korrosionsbeständigkeit und eine 0,2 %-Dehngrenze von mindestens 500 N/mm² aufweisen müssen, dadurch gekennzeichnet, daß
a) aus einer Legierung mit
43 bis 51 % Nickel
19 bis 24 % Chrom
5 bis 7,5 % Molybdän
0,4 bis 2,5 % Kupfer
bis 1 % Mangan
bis 0,5 % Silizium
bis 0,02 % Kohlenstoff
bis 2 % Kobalt
0,3 bis 1,8 % Aluminium
0,9 bis 2,2 % Titan
Rest Eisen, einschließlich unvermeidbarer, herstellungsbedingter Verunreinigungen,
Gußblöcke gefertigt,
b) die Gußblöcke bei 1220°C homogenisiert und danach oberhalb von 1000°C warmverformt und die erhaltenen Teile in Wasser abgeschreckt und daß
c) die warmgeformten und abgeschreckten Teile 4 bis 16 Stunden bei 650 bis 750 °C ausgehärtet und danach einer Luftabkühlung unterworfen werden.

6. Verfahren nach Anspruch 5, dadurch gekennzeichnet, daß die Gußblöcke hergestellt sind aus einer Legierung mit:
46 bis 51 % Nickel,
20 bis 23,5 % Chrom,
5 bis 7 % Molybdän,
1,5 bis 2,2 % Kupfer,
bis 0,8 % Mangan,
bis 0,1 % Silizium,
bis 0,015% Kohlenstoff,
bis 2 % Kobalt
0,4 bis 0,9 % Aluminium,
1,5 bis 2,1 % Titan,
Rest Eisen, einschließlich unvermeidbarer, herstellungsbedingter Verunreinigungen

7. Verfahren nach Anspruch 5 oder 6, jedoch mit der Maßgabe, daß die warmgeformten und abgeschreckten Teile 4 bis 10 Stunden bei 700 bis 750 °C gehalten, danach mit 5 bis 25 °C pro Stunde um 150°C im Ofen gekühlt und schließlich weiter an Luft abgekühlt werden.

8. Verfahren nach Anspruch 5 oder 6, jedoch mit der Maßgabe, daß die warmgeformten und abgeschreckten Teile 30 Minuten bei 730 °C bis 750 °C gehalten, danach im Ofen mit 5 bis 25 °C pro Stunde auf 700 °C, weiter mit 2 bis 15 °C pro Stunde auf 580 °C und schließlich weiter an Luft abgekühlt werden.

9. Verfahren nach Anspruch 5 oder 6, jedoch mit der Maßgabe, daß die warmgeformten Teile vor dem Abschrecken in Wasser einer Lösungsglühung bei 1150 bis 1190 °C unterworfen werden.

10. Verfahren nach Anspruch 9, jedoch mit der Maßgabe, daß die warmgeformten, lösungsgeglühten und in Wasser abgeschreckten Teile 4 bis 10 Stunden bei 700 bis 750 °C gehalten, danach im Ofen mit 5 bis 25 °C pro Stunde um 150°C und schließlich weiter an Luft abgekühlt werden.

## Claims

1. Use of a hardenable nickel alloy having (in % by weight)
43 to 51 % nickel
19 to 24 % chromium
5 to 7.5 % molybdenum
0.4 to 2.5 % copper
up to 1 % manganese
up to 0.5 % silicon
up to 0.02% carbon
up to 2 % cobalt
0.3 to 1.8 % aluminium
0.9 to 2.2 % titanium
residue iron, including unavoidable impurities due to manufacture
as a material for the production of structural components for use in sour gas conditions and having a 0.2% proof stress of at least 500 N/mm².

2. Use of the nickel alloy according to claim 1 as a material for the production of structural components which must have a 0.2% proof stress of at least 500 N/mm², an elongation without necking As of at least 20%, a reduction in area at fracture of at least 25% and at room temperature a notched bar impact work of at least 54 J (ISO V sample).

3. A nickel alloy according to claim 1, characterized by
46 to 51 % nickel
20 to 23.5 % chromium
5 to 7 % molybdenum
1.5 to 2.2 % copper
up to 0.8 % manganese
up to 0.1 % silicon
up to 0.015% carbon
up to 2 % cobalt
0.4 to 0.9 % aluminium
1.5 to 2.1 % titanium
residue iron, including unavoidable impurities due to manufacture.

4. Use of the nickel alloy according to claim 3 for structural components which must have a 0.2% proof stress of at least 750 N/mm², an elongation without necking As of at least 20%, a reduction in area at fracture of at least 25% and at room temperature a notched bar impact work of at least 54 J (ISO V sample).

5. A process for the production of structural components which must have in sour gas conditions a very good corrosion resistivity and a 0.2% proof stress of at least 500 N/mm², characterized in that ingots are prepared from
a) an alloy having
43 to 51 % nickel
19 to 24 % chromium
5 to 7.5 % molybdenum
0.4 to 2.5 % copper
up to 1 % manganese
up to 0.5 % silicon
up to 0.02% carbon
up to 2 % cobalt
0.3 to 1.8 % aluminium
0.9 to 2.2 % titanium
residue iron, including unavoidable impurities due to manufacture,
b) the ingots are homogenized at 1220_{°}C and then hot shaped above 1000 °C, the resulting components being quenched in water, and
c) the hot shaped and quenched components are hardened for up to 16 hours at 650 to 750 °C and then subjected to air cooling.

6. A process according to claim 5, characterized in that the ingots are produced from an alloy having: 46 to 51 % nickel
20 to 23.5 % chromium
5 to 7 % molybdenum
1.5 to 2.2 % copper
up to 0.8 % manganese
up to 0.1 % silicon
up to 0.015% carbon
up to 2 % cobalt
0.4 to 0.9 % aluminium
1.5 to 2.1 % titanium
residue iron, including unavoidable impurities due to manufacture.

7. A process according to claims 5 or 6, but wherein the hot shaped and quenched components are maintained for 4 to 10 hours at 700 to 750 °C, then cooled in the furnace by 150 °C at 5 to 25 °C per hour and finally further cooled in air.

8. A process according to claims 5 or 6, but wherein the hot shaped and quenched components are maintained for 30 minutes at 730 to 750 °C, then cooled in the furnace to 700 °C at 5 to 25 °C per hour, further cooled to 580 °C at 2 to 15 °C per hour and finally further cooled in air.

9. A process according to claims 5 or 6, but wherein prior to quenching in water, the hot shaped components are subjected to a solution annealing at 1150 to 1190 °C.

10. A process according to claim 9, but wherein the hot shaped, solution annealed components quenched in water are maintained for 4 to 10 hours at 700 to 750 °C, then cooled in the furnace by 150 °C at 5 to 25 °C per hour and finally further cooled in air.

## Revendications

1. Utilisation d'un alliage de nickel durcissable par précipitation, à base de (% en poids):
43 à 51 % de nickel
19 à 24 % de chrome
5 à 7,5 % de molybdène
0,4 à 2,5 % de cuivre
jusqu'a 1 % de manganèse
jusqu'à 0,5 % de silicium
jusqu'à 0,02 % de carbone
jusqu'à 2 % de cobalt
0,3 à 1,8 % d'aluminium
0,9 à 2,2 % de titane,
le reste étant constitué par du fer, y compris les inévitables impuretés dues à la fabrication,
comme matériau pour la fabrication d'éléments structuraux pouvant être mis en oeuvre en milieu gazeux acide, et dont la limite d'élasticité 0,2 % vaut au moins 500 N/mm².

2. Utilisation de l'alliage de nickel selon la revendication 1, comme matériau pour la fabrication d'éléments structuraux, qui doivent présenter une limite d'élasticité 0,2 % d'au moins 500 N/mm², un allongement avant striction A5 d'au moins 20 %, une striction d'au moins 25 % et une énergie de choc avec entaille (à température ambiante) d'au moins 54 J (éprouvette ISO-V).

3. Alliage de nickel selon la revendication 1, caractérisé par la composition suivante:
46 à 51 % de nickel
20 à 23,5 % de chrome
5 à 7 % de molybdène
1,5 à 2,2 % de cuivre
jusqu'à 0,8 % de manganèse
jusqu'à 0,1 % de silicium
jusqu'à 0,015 % de carbone
jusqu'à 2 % de cobalt
0,4 à 0,9 % d'aluminium
1,5 à 2,1 % de titane,
le reste étant constitué par du fer, y compris les inévitables impuretés dues à la fabrication.

4. Utilisation de l'alliage de nickel selon la revendication 3 pour des éléments structuraux qui doivent présenter une limite d'élasticité 0,2 % d'au moins 750 N/mm², un allongement avant striction A5 d'au moins 20 %, une striction d'au moins 25 % et une énergie de choc avec entaille (à température ambiante) d'au moins 54 J (éprouvette ISO-V).

5. Procédé de fabrication d'éléments structuraux, qui doivent présenter, dans les conditions agressives d'un milieu gazeux acide, une très bonne stabilité à la corrosion et une limite élastique 0,2 % d'au moins 500 N/mm², caractérisé en ce que:
a) on fabrique des blocs coulés à base d'un alliage de:
43 à 51 % de nickel
19 à 24 % de chrome
5 à 7,5 % de molybdène
0,4 à 2,5 % de cuivre
jusqu'à 1 % de manganèse
jusqu'à 0,5 % de silicium
jusqu'à 0,02 % de carbone
jusqu'à 2 % de cobalt
0,3 à 1,8 % d'aluminium
0,9 à 2,2 % de titane,
le reste étant constitué par du fer, y compris les inévitables impuretés dues à la fabrication,
b) on homogénéise ces blocs à 1220°C et on les façonne ensuite à chaud, au-dessus de 1000 _{°} C, on refroidit brusquement dans de l'eau les éléments obtenus, et
c) on fait durcir par précipitation, pendant 4 à 16 h à 650-750 °C, les éléments façonnés à chaud et trempés, puis on les soumet à un refroidissement par l'air.

6. Procédé selon la revendication 5, caractérisé en ce qu'on fabrique les blocs coulés à partir d'un alliage de:
46 à 51 % de nickel
20 à 23,5 % de chrome
5 à 7 % de molybdène
1,5 à 2,2 % de cuivre
jusqu'à 0,8 % de manganèse
jusqu'à 0,1 % de silicium
jusqu'à 0,015 % de carbone
jusqu'à 2 % de cobalt
0,4 à 0,9 % d'aluminium
1,5 à 2,1 % de titane,
le reste étant constitué par du fer, y compris les inévitables impuretés dues à la fabrication.

7. Procédé selon la revendication 5 ou 6, mais avec la condition que l'on maintient à 700-750 °C pendant 4 à 10 h les éléments façonnés à chaud et trempés, puis on les refroidit au four à 150 °C, à raison de 5 à 25 °C/h, et on les laisse finalement refroidir à l'air.

8. Procédé selon la revendication 5 ou 6, mais avec la condition que l'on maintient, pendant 30 min, entre 730 _{°} C et 750 _{°} C les éléments façonnés à chaud et trempés, puis on les fait refroidir au four à 700 °C, à raison de 5 à 25 °C/h, ensuite à 580 °C à raison de 2 à 15 °C/h, et, enfin, à l'air.

9. Procédé selon la revendication 5 ou 6, mais avec la condition que l'on soumet les éléments formés à chaud, avant la trempe à l'eau, à un recuit d'homogénéisation à 1150-1190 °C.

10. Procédé selon la revendication 9, mais avec la condition que l'on maintient les éléments formés à chaud, homogénéisés par recuit et trempés à l'eau, à 700-750 °C pendant 4 à 10 heures, puis on les fait refroidir au four à 150 °C, à raison de 5 à 25 °C/h, et on finit de les faire refroidir à l'air.
